# EUROPÄISCHE PATENTSCHRIFT

(11) **EP 0 480 875 B1**
(45) Veröffentlichungstag und Bekanntmachung des Hinweises auf die Patenterteilung: **04.05.1994**
(21) Anmeldenummer: 91810770.7
(22) Anmeldetag: 01.10.1991
(51) Int. Cl.: C10M 141/10, C10M 137/10, C10M 137/04

(54) **Schmierstoffzusammensetzung**
Lubricating composition
Composition de lubrifiant

(30) Priorität: 08.10.1990 CH 3236/90
(43) Veröffentlichungstag der Anmeldung: 15.04.1992
(73) Patentinhaber: CIBA-GEIGY AG, 4002 Basel (CH)
(72) Erfinder: Schumacher, Rolf, Dr., CH-1723 Marly (CH); Zinke, Horst, Dr., W-6101 Reichelsheim/Odw. (DE)

(56) Entgegenhaltungen:
- EP-A- 0 072 349
- EP-A- 0 098 809
- EP-A- 0 131 400
- EP-A- 0 149 422
- EP-A- 0 322 235
- EP-A- 0 398 215
- WO-A-89/04358
- WO-A-90/01531
- US-A- 2 552 570
- US-A- 3 351 647
- CHEMICAL ABSTRACTS, vol. 96, no. 12, März 1982, Columbus, Ohio, US;abstract no. 88132K, ZARUBINA ET AL.: 'ANTIOXIDATION ADDITIVES FROM NITROGEN-CONTAINING HETEROCYCLICS' Seite 159 ;Spalte 2;

## Beschreibung

Die vorliegende Erfindung betrifft neue Zusammensetzungen enthaltend einen Schmierstoff oder eine Hydraulikflüssigkeit und als Antioxidantien mindestens ein Kupfersalz in Kombination mit mindestens einem weiteren spezifischen Antioxidans, die Verwendung dieser Kupfersalz/Antioxidans-Kombination sowie ein Verfahren zur Stabilisierung von Schmierstoffen oder Hydraulikflüssigkeiten gegen oxidativen oder thermischen Abbau.

Es ist bekannt, Schmierstoffen, wie Mineralölen oder synthetischen und halbsynthetischen Oelen, Zusatzstoffe zur Verbesserung der Gebrauchseigenschaften zuzusetzen.

Von grosser Bedeutung sind Zusatzstoffe, die den oxidativen Abbau der Schmierstoffe unterbinden und eine hohe Lager- und Wirkungsstabilität gewährleisten.

Insbesondere das thermooxidative Anforderungsprofil moderner Motorenöle hat sich infolge neuer Motorenkonstruktionen im Bereich der Verbrennungskraftmaschinen mit Eigen- oder Fremdzündung geändert. So bilden sich beispielsweise bei Motoren mit Fremdzündung bei der heutigen Motorenauslegung und Betriebsweise vermehrt Stickoxide, die wiederum als Durchblasgase ("blow-by"-Gase) ins Kurbelgehäuse gelangen.

Weiters übernimmt das Schmieröl im oberen Kolbenring- und Zylinderbereich die Feinabdichtung zum Verbrennungsraum. Hier kann es zur Kontamination mit hochsiedenden Kraftstoffkomponenten kommen. Diese vorgegebenen Bedingungen werden durch die Anwesenheit von NOₓ verschärft.

Die Durchblasgase, die zunehmend höhere NOₓ-Anteile aufweisen, bewirken nun eine grössere Oxidationsanfälligkeit des Schmieröles und es bilden sich "Schlammkeime", die letztlich zu unerwünschten Schlammablagerungen führen, die als "Schwarzschlamm" bekannt geworden sind.

Es ist davon auszugehen, dass es sich dabei um eine NOₓ-initiierte Autooxidation des Schmieröles handelt.

Es hat nicht an Versuchen gefehlt, Schmieröle durch Zusätze von Antioxidantien zu verbessern.

Kupferverbindungen als Antioxidantien in Schmierstoffen sind bekannt.
So werden in der US-A 3,351,647 phosphor- und stickstoffhaltige Komplexe von Metallen, neben anderen auch von Kupfer, mit antioxidativer Wirksamkeit in Schmierstoffen beschrieben. Diese Komplexe zeigen einen synergistischen Effekt mit Phenyl-β-naphthylamin. Aus der US-A 3,634,238 ist weiter eine Kombination von Metallen oder Metallcarbonsäuresalzen, u.a. auch von Kupfer, mit aromatischen Aminen mit synergistischer, antioxidativer Wirkung in organischem Material, insbesondere Schmierstoffen, bekannt.

Ferner wird in der EP-A 24 146 eine Kombination von Dispergator, Viskositätsindex-Verbesserer, Zink-dithiophosphat und Kupferverbindungen als antioxidatives System in Schmierstoffen beschrieben.

Ferner beschreibt die US-A 4,828,733 Kupfersalze von sterisch gehinderten Phenolcarbonsäuren als Antioxidantien in Schmierstoffen und erwähnt einen synergistischen Effekt bei der Verwendung mit anderen Antioxidantien wie z.B. phenolischen oder Arylaminantioxidantien.

Cu-Salze von Dithiophosphorsäuren werden in der US-A 2,552,570 und der EP-A 322,235 als Antioxidantien für Schmieröle, auch in Kombination mit anderen Additiven, wie z.B. weiteren Antioxidantien, beschrieben. Aus den US-A 4,582,920 und der EP-A 318,218 sind Verfahren zur Herstellung von Cu-Salzen beziehungsweise Zn/Cu-Salzen von Dithiophosphorsäuren bekannt, die antioxidative Wirkung in Schmierölen zeigen.

Es wurde nun überraschend gefunden, dass ein Gemisch von Cu-thiono- oder -dithiophosphaten mit aminischen Antioxidantien oder/und Alkali-thiono- und -dithiophosphaten Schmierstoffe oder Hydraulikflüssigkeiten ausgezeichnet gegen oxidativen oder thermischen Abbau stabilisiert.

Die vorliegende Erfindung betrifft eine Zusammensetzung enthaltend
a) einen Schmierstoff oder eine Hydraulikflüssigkeit,
b) mindestens eine Verbindung der allgemeinen Formel I worin R₁ und R₂ unabhängig voneinander C₁-C₂₄-Alkyl, unsubstituiertes oder durch C₁-C₁₂-Alkyl substituiertes Phenyl oder unsubstituiertes oder durch C₁-C₄-Alkyl substituiertes C₅-C₁₂-Cycloalkyl bedeuten, oder R₁ und R₂ zusammen eine Dimethylen-oder Trimethylengruppe, die unsubstituiert oder durch wenigstens eine C₁-C₄-Alkylgruppe substituiert ist, darstellen, und X₁ Schwefel oder Sauerstoff ist; und
c) mindestens eine Verbindung der allgemeinen Formeln II, III oder IV oder eine Mischung von solchen Verbindungen oder/und mindestens eine Verbindung der allgemeinen Formel V,

worin R₃ C₁-C₁₈-Alkyl, C₇-C₉-Phenylalkyl, C₅-C₁₂-Cycloalkyl, Phenyl, C₇-C₁₈-Alkylphenyl, C₇-C₁₈-Alkoxyphenyl oder Naphthyl bedeutet,
R₄ Phenyl, C₇-C₁₈-Alkylphenyl, C₇-C₁₈-Alkoxyphenyl oder Naphthyl bedeutet, R₅ Wasserstoff, C₁-C₁₂-Alkyl, Benzyl, Allyl, Methallyl, Phenyl oder eine Gruppe -CH₂SR₆ bedeutet,
R₆ C₄-C₁₈-Alkyl, -CH₂COO(C₄-C₁₈-Alkyl) oder -CH₂CH₂COO(C₄-C₁₈-Alkyl) bedeutet, R₇ und R₈ unabhängig voneinander Wasserstoff, C₁-C₁₈-Alkyl oder Benzyl bedeuten, und R₈' Wasserstoff oder C₁-C₁₂-Alkyl bedeutet oder zusammen mit R₈ einen Butadiendiyl-Rest bildet,
R₉ und R₁₀ unabhängig voneinander C₁-C₁₈-Alkyl, Phenyl oder Benzyl sind oder R₉ und
R₁₀ zusammen mit dem Kohlenstoffatom, an welches sie gebunden sind, einen C₅-C₁₂-Spiro-Cycloalkylring bilden,
R₁₁ Wasserstoff oder C₁-C₁₈-Alkyl und
R₁₂ C₁-C₁₈-Alkyl ist, oder
R₁₁ und R₁₂ zusammen mit den beiden Kohlenstoffatomen, an die sie gebunden sind, einen C₅-C₁₂-cycloaliphatischen Rest bedeuten,
R₁₃ H, C₁-C₁₈-Alkyl, -CH₂COO(C₄-C₁₈-Alkyl) oder -CH₂CH₂COO(C₄-C₁₈-Alkyl) bedeutet,
R₁₄ und R₁₅ unabhängig voneinander H, C₁-C₁₈-Alkyl oder C₇-C₉-Phenylalkyl bedeuten, X₂, X₃ und X₄ unabhängig voneinander Sauerstoff oder Schwefel sind; oder X₄ die Bedeutung von
oder von
hat, wobei r = 1 oder 2 ist und R₁₇H oder -CH₃ ist;
R₁₆ C₁-C₂₄-Alkyl oder C₂-C₁₂-Alkyl, das durch -O-, -S- und/oder -C(O)O- unterbrochen ist; unsubstituiertes oder durch C₁-C₁₂-Alkyl substituiertes Phenyl; C₅-C₁₂-Cycloalkyl oder C₅-C₁₂-Cycloalkyl, das durch C₁-C₄-Alkyl substituiert ist; oder C₇-C₁₃-Aralkyl oder C₇-C₁₃-Aralkyl, das im Alkylrest durch -O- oder -S- unterbrochen ist, bedeutet, a die Zahlen 1 oder 2 bedeutet, wobei im Falle von a gleich 2 die Reste R₁₆ gleich oder verschieden sind oder zwei Reste R₁₆ zusammen eine Dimethylen- oder Trimethylengruppe oder eine Dimethylen- oder Trimethylengruppe, die mit wenigstens einer C₁-C₄-Alkylgruppe substituiert ist, bilden;
und worin M^{⊕} ein Akalimetallkation darstellt, mit der Massgabe, dass wenn a gleich 1 ist, zwei verschiedene Reste M^{⊕} möglich sind.

Stellen R₁, R₂ und R₁₆ C₁-C₂₄-Alkyl dar, so handelt es sich um geradkettige oder verzweigte Alkylreste, wie beispielsweise Methyl, Ethyl, n-Propyl, Isopropyl, n-Butyl, Isobutyl, sec.-Butyl, tert.-Butyl, 2-Methylpropyl, Pentyl, Hexyl, Heptyl, Octyl, 2-Ethylhexyl, Nonyl, Decyl, Undecyl, Dodecyl, Tetradecyl, Hexadecyl, Heptadecyl, Octadecyl oder Eicosyl. Bevorzugt sind Reste mit 3 bis 12 C-Atomen, besonders bevorzugt sind Reste mit 3 bis 8 C-Atomen.

Stellen R₃, R₇, R₈, R₉, R₁₀, R₁₁, R₁₂, R₁₃, R₁₄ und R₁₅ C₁-C₁₈-Alkyl dar, so kann die Alkylgruppe gerakdkettig oder verzweigt sein und kann beispielsweise bedeuten: Methyl, Ethyl, Propyl, Isopropyl, n-Butyl, Isobutyl, t-Butyl, Pentyl, Isopentyl, Hexyl, Heptyl, 3-Heptyl, Octyl, 2-Ethylhexyl, Nonyl, Decyl, Undecyl, Dodecyl, Tridecyl, Tetradecyl, Pentadecyl, Hexadecyl, Heptadecyl, Octadecyl, 2-Ethylbutyl, 1-Methylpentyl, 1,3-Dimethylbutyl, 1,1,3,3-Tetramethylbutyl, 1-Methylhexyl, Isoheptyl, 1-Methylheptyl, 1,1,3-Trimethylhexyl, 1,1,3,3-Tetramethylhexyl oder 1-Methylundecyl.

R₅ oder R₈' als C₁-C₁₂-Alkyl können lineares oder verzweigtes Alkyl sein und können z.B Methyl, Ethyl, Propyl, n-Butyl, tert.-Butyl, Pentyl, Hexyl, Octyl, 2-Ethylhexyl, Nonyl, Decyl oder Dodecyl sein.

Alkylreste können als geradkettige oder verzweigte Reste vorliegen, wobei insbesondere die verzweigtkettigen Reste als Gemische ihrer Isomeren vorliegen können.

Stellt R₁₆ C₂-C₁₂-Alkyl dar, das durch -O-, -S- oder -C(O)O- unterbrochen ist, so kann das Heteroatom bzw. die C(O)O-Gruppe sich in jeder möglichen Position befinden, und der C₂-C₁₂-Alkylrest kann einfach oder mehrfach unterbrochen sein, wobei die Unterbrechung sowohl durch gleiche oder verschiedene Heteroatome als auch durch C(O)O-Gruppen erfolgen kann. Bevorzugt ist eine Unterbrechung.

Stellen R₁, R₂, R₃, R₄ und R₁₆ durch C₁-C₁₂-Alkyl substituiertes Phenyl oder C₇-C₁₈-Alkylphenyl dar, so kann der Phenylrest ein- oder mehrfach, bevorzugt jedoch ein- oder zweifach substituiert sein; bei C₁-C₁₂-Alkyl handelt es sich beispielsweise um Methyl, Ethyl, n-Propyl, Isopropyl, n-Butyl, Isobutyl, sec.-Butyl, tert.-Butyl, geradkettiges oder verzweigtes Nonyl oder Dodecyl. Bevorzugt ist einfach substituiertes Phenyl, wobei der Alkylrest zweckmässig 3-12 C-Atome und bevorzugt 8-12 C-Atome aufweist. Besonders zweckmässig ist Nonylphenyl.

Stellen R₁, R₂, R₃ und R₁₆ C₅-C₁₂-Cycloalkyl dar, so handelt es sich beispielsweise um Cyclopentyl, Cyclohexyl, Cycloheptyl, Cyclooctyl, Cyclononyl, Cyclodecyl, Cycloundecyl oder Cyclododecyl, vorzugsweise um Cyclohexyl.

Stellen R₁, R₂ und R₁₆ durch C₁-C₄-Alkyl substituiertes C₅-C₁₂-Cycloalkyl dar, so kann es sich um einfache oder mehrfache Substitution, bevorzugt jedoch um einfache Substitution, handeln, wie beispielsweise um Methylcyclohexyl, Trimethylcyclohexyl, Butylcyclohexyl oder Propylcyclopentyl.

R₃, R₁₄ und R₁₅ als C₇-C₉-Phenylalkyl können z.B. Benzyl, 2-Phenylethyl, α-Methylbenzyl, 2-Phenylpropyl oder α,α-Dimethylbenzyl sein, vorzugsweise jedoch Benzyl.

Stellt R₁₆ C₇-C₁₃-Aralkyl dar, so handelt es sich beispielsweise um Benzyl, 1- oder 2-Phenethyl, 3-Phenylpropyl, α,α-Dimethylbenzyl, 2-Phenylisopropyl, 2-Phenylhexyl, Benzhydryl oder Naphthylmethyl, vorzugsweise jedoch um Benzyl.

Stellt R₁₆ C₇-C₁₃-Aralkyl dar, das im Alkylrest durch -O- oder -S- unterbrochen ist, so ist ein typisches Beispiel dafür eine Phenoxyethylgruppe.

Stellen R₁ und R₂ oder zwei Reste R₁₆ zusammen eine Dimethylen- oder Trimethylengruppe dar, die mit wenigstens einer C₁-C₄-Alkylgruppe substituiert ist, so trägt die Dimethylen- oder Trimethylengruppe zweckmässig eine, zwei oder drei Alkylgruppen mit 1, 2, 3 oder 4 C-Atomen und bevorzugt eine oder zwei Alkylgruppen mit 1, 2 oder 4 C-Atomen.

Bedeuten R₃ und R₄ C₇-C₁₈-Alkoxyphenyl, so sind Beispiele dafür Methoxyphenyl und Ethoxyphenyl.

Stellt X₄ beispielsweise
oder
dar, so bedeuten R₁₇H oder CH₃ und r 1 oder 2. Besonders bevorzugte Gruppen sind z.B. -S-CH₂-COO^{⊖}, -O-CH₂-COO^{⊖}, -S-CH₂-Ch₂COO^{⊖}, -O-CH₂-CH₂-COO^{⊖},

M^{⊕} stellt ein Alkalimetallkation dar, so z.B. Li^{⊕}, Na^{⊕}, K^{⊕} oder Rb^{#DIS#}. Bevorzugte Metallkationen M^{⊕} sind Li^{⊕}, Na^{⊕} und K^{⊕}, insbesondere Na^{⊕}.

R₁ und R₂ können gleich oder verschieden sein und sind bevorzugt gleich.

Im Falle von a = 2 sind die Reste R₁₆ bevorzugt gleich.

Es ist im Umfang der vorliegenden Erfindung, dass in den Zusammensetzungen jeweils auch mehrere Verbindungen der Formeln I, II, III, IV und/oder V in beliebigem Gemisch untereinander angewendet werden können.

Vorzugsweise bedeutet X₁ Schwefel.

Bevorzugt sind Zusammensetzungen, worin R₁ und R₂ unabhängig voneinander C₁-C₁₈-Alkyl, unsubstituiertes oder durch C₁-C₁₂-Alkyl substituiertes Phenyl, unsubstituiertes oder durch C₁-C₄-Alkyl substituiertes C₅-C₆-Cycloalkyl bedeuten, oder R₁ und R₂ zusammen eine Dimethylen- oder Trimethylengruppe oder eine Dimethylen- oder Trimethylengruppe, die durch C₁-C₄-Alkyl substituiert ist, darstellen.

Besonders bevorzugt sind Zusammensetzungen, worin R₁ und R₂ unabhängig voneinander C₃-C₁₂-Alkyl, durch C₁-C₁₂-Alkyl substituiertes Phenyl oder Cyclohexyl bedeuten, oder R₁ und R₂ zusammen eine Dimethylen- oder Trimethylengruppe, die durch C₁-C₄-Alkyl substituiert ist, darstellen. Speziell bevorzugt sind Zusammensetzungen, worin X₁ Schwefel ist und R₁ und R₂ gleich sind und C₄-C₁₂-Alkyl, durch C₄-C₁₂-Alkyl substituiertes Phenyl oder Cyclohexyl bedeuten, insbesondere solche, worin R₁ und R₂ C₄-C₈-Alkyl, Nonylphenyl oder Cyclohexyl darstellen.

Eine weitere Ausführungsform betrifft Zusammensetzungen, worin c) eine Verbindung der Formel II ist, worin
R₃ C₁-C₄-Alkyl, C₇-C₉-Phenylalkyl, Cyclohexyl, Phenyl, C₁₀-C₁₈-Alkylphenyl oder Naphthyl bedeutet,
R₄ C₁₀-C₁₈-Alkylphenyl oder Phenyl bedeutet,
R₅ Wasserstoff, C₁-C₈-Alkyl, Benzyl, Allyl oder eine Gruppe -CH₂SR₆ bedeutet,
R₆ C₈-C₁₈-Alkyl oder -CH₂COO(C₈-C₁₈-Alkyl) bedeutet, insbesondere jedoch solche, worin R₃ und R₄ unabhängig voneinander Phenyl oder C₁₀-C₁₈-Alkylphenyl bedeuten und R₅ Wasserstoff ist.

Eine weitere interessante Ausführungsform sind Zusammensetzungen, worin die Verbindung der Formel II ein technisches Gemisch ist, erhalten durch Reaktion von Diphenylamin mit Diisobutylen, wie z.B. in der US-A 4,824,601 beschrieben, enthaltend
- 1 bis 5 Gew.-%: a) Diphenylamin
- 8 bis 18 Gew.-%: b) 4-tert-Butyldiphenylamin
- 21 bis 31 Gew.-%: c) einer oder mehrerer der Verbindungen
i) 4-tert-Octyldiphenylamin
ii) 4,4'-Di-tert-butyldiphenylamin
iii) 2,4,4'-Tris-tert-butyldiphenylamin
- 20 bis 31 Gew.-%: d) einer oder mehrerer der Verbindungen
i) 4-tert-Butyl-4'-tert-octyldiphenylamin
ii) 2,2'-oder 2,4'-Di-tert-octyldiphenylamin
iii) 2,4-Di-tert-butyl-4'-tert-octyldiphenylamin und
- 15 bis 29 Gew.-%: e) der Verbindung
i) 4,4'-Di-tert-octyldiphenylamin oder der Verbindungen
i) 4,4'-Di-tert-octyldiphenylamin und
ii) 2,4-Di-tert-octyl-4'-tert-butyldiphenylamin;

insbesondere ein Gemisch enthaltend
a) 3 % Diphenylamin,
b) 14 % 4-tert.Butyl-diphenylamin,
c) 30 % 4-tert.Octyl-diphenylamin, 4,4'-Di-tert.butyl-diphenylamin und 2,4,4'-Tri-tert.-butyl-diphenylamin,
d) 29 % 4-tert.Butyl-4'-tert.octyl-diphenylamin, 2,2'- und 3,3'-Di-tert.octyl-diphenylamin und 2,4-Di-tert.butyl-4'-tert.octyl-diphenylamin,
e) 18 % 4,4'-Di-tert.octyl-diphenylamin,
f) 6 % 2,4-Di-tert.octyl-4'-tert.butyl-diphenylamin.

Ebenfalls von Interesse sind Zusammensetzungen, worin c) eine Verbindung der Formel III ist, worin R₇ und R₈ unabhängig voneinander Wasserstoff oder C₁-C₁₂-Alkyl bedeuten, und R₈' Wasserstoff ist oder zusammen mit R₈ einen Butadiendiyl-Rest bildet, und R₉ und R₁₀ unabhängig voneinander C₁-C₁₂-Alkyl sind, oder R₉ und R₁₀ zusammen mit dem Kohlenstoffatom, an welches sie gebunden sind, einen C₅-C₇-Spiro-Cycloalkylring bilden, und R₁₁ Wasserstoff und R₁₂ C₁-C₁₂-Alkyl ist, oder R₁₁ und R₁₂ zusammen mit den beiden Kolenstoffatomen, an die sie gebunden sind, einen Cyclohexanrest bilden.

Von besonderem Interesse sind Zusammensetzungen, worin R₇ Wasserstoff oder C₁-C₁₂-Alkyl ist, R₈ Wasserstoff, Methyl oder Ethyl ist, R₈' Wasserstoff ist oder zusammen mit R₈ einen Butadiendiyl-Rest bildet und R₉ und R₁₀ Methyl oder Ethyl sind oder R₉ und R₁₀ zusammen mit dem Kohlenstoffatom, an welches sie gebunden sind, einen Spiro-Cyclohexylring bilden und R₁₁ Wasserstoff und R₁₂ Methyl oder Ethyl ist.

Ganz speziell bevorzugt als Verbindung der Formel III ist 2,2,4-Trimethyl-1,2,3,4-tetrahydrochinolin.

Weiter interessant sind Zusammensetzungen, worin c) eine Verbindung der Formel IV ist, worin R₁₃ Wasserstoff ist und R₁₄ und R₁₅ unabhängig voneinander Wasserstoff oder C₄-C₁₂-Alkyl bedeuten, insbesondere worin die Verbindung der Formel IV 3,7-Di-tert. octyl-phenothiazin ist.

Bevorzugt sind ferner Zusammensetzungen, worin c) eine Verbindung der Formel V ist, worin X₂ Sauerstoff, X₃ Schwefel und X₄ Sauerstoff oder Schwefel, insbesondere jedoch Schwefel bedeuten.

Besonders bevorzugt in den erfindungsgemässen Zusammensetzungen sind Verbindungen der Formel V, worin R₁₆ C₃-C₁₂-Alkyl oder durch C₄-C₁₂-Alkyl substituiertes Phenyl, a die Zahl 2 und M^{⊕} Li^{⊕} Na^{⊕} oder K^{⊕} darstellen, insbesondere worin die beiden Reste R₁₆ unabhängig voneinander n-Butyl, 2-Methylpropyl, 2-Ethylhexyl oder Dodecyl bedeuten.

Ganz speziell bevorzugt sind Zusammensetzungen, worin die Verbindung der Formel V Natrium-0,0-dibutyldithiophosphat, Natrium-0,0-diisobutyldithiophosphat, Natrium-0,0-bis(2-ethylhexyl)dithiophosphat oder Natrium-0,0-bis(dodecyl)dithiophosphat ist.

Ganz besonders bevorzugt sind Zusammensetzungen, worin b) eine Verbindung der Formel I ist, worin R₁ und R₂je 2-Ethylhexyl sind und X₁ Schwefel ist und c) ein technisches Gemisch ist, erhalten durch Reaktion von Diphenylamin mit Diisobutylen, enthaltend
- 1 bis 5 Gew.-%: a) Diphenylamin
- 8 bis 18 Gew.-%: b) 4-tert-Butyldiphenylamin
- 21 bis 31 Gew.-%: c) einer oder mehrerer der Verbindungen
i) 4-tert-Octyldiphenylamin
ii) 4,4'-Di-tert-butylphenylamin
iii) 2,4,4'-Tris-tert-butyldiphenylamin,
- 20 bis 31 Gew.-%: d) einer oder mehrerer der Verbindungen
i) 4-tert-Butyl-4'-tert-octyldiphenylamin
ii) 2,2'-oder 2,4'-Di-tert-octyldiphenylamin
iii) 2,4-Di-tert-butyl-4'-tert-octyldiphenylamin und
- 15 bis 29 Gew.-%: e) der Verbindung
i) 4,4'-Di-tert-octyldiphenylamin oder der Verbindungen
i) 4,4'-Di-tert-octyldiphenylamin und
ii) 2,4-D-tert-octyl-4'-tert-butyldiphenylamin.

Die Verbindungen der allgemeinen Formeln I und V sind an sich bekannt und können beispielsweise hergestellt werden, wie beschrieben in Houben-Weyl "Methoden der organischen Chemie", Band 12, Teil 2, 4. Auflage, G. Thieme Verlag, Stuttgart 1964, auf den Seiten 226-274, sowie 587-689, oder in Kosolapoff-Maier "Organic Phosphorous Compounds", John Wiley and Sons, New York 1976, auf den Seiten 518-521.

Die Verbindungen der allgemeinen Formel II sind an sich ebenfalls bekannt und können beispielsweise durch Alkylierung von Diphenylamin hergestellt werden. Ein bevorzugtes Verfahren zur Herstellung von besonders wertvollen technischen Gemischen von alkylierten Diphenylaminen, wie sie vorstehend beschrieben werden, ist gekennzeichnet durch die Reaktion von Diphenylamin mit Diisobutylen, wobei die Reaktion von Diphenylamin mit einem Ueberschuss an Diisobutylen in Anwesenheit eines aktiven Tonerde-Katalysators durchgeführt wird, die Konzentration an Diisobutylen über die Reaktionsdauer im wesentlichen konstant gehalten wird, die Reaktionstemperatur mindestens 160°C beträgt, die Reaktion solange durchgeführt wird, bis der Gehalt an 4,4'-Di-tert.-octyldiphenylamin, bezogen auf die Reaktionsmasse ohne Katalysator, unter 29 Gew.-%, vorzugsweise unter 25 Gew.-%, und der Gehalt an Diphenylamin unter 5 Gew.-% liegen, der Katalysator und nicht umgesetztes Diisobutylen entfernt werden und das entstehende flüssige Produkt isoliert wird. Das Verfahren ist ausführlich in der US-A 4,824,601 beschrieben.

Die Verbindungen der Formel III sind an sich ebenfalls bekannt; ihre Herstellung erfolgt nach an sich bekannten und z.B. in der US-A 4,692,258 beschriebenen Methoden.

Die Verbindungen der Formel IV sind erhältlich beispielsweise durch Reaktion von Diphenylamin mit Schwefel wie z.B. in der US-A 2,433,658 beschrieben.

Die erfindungsgemässen Zusammensetzungen enthalten als weitere Komponente einen Schmierstoff oder eine Hydraulikflüssigkeit. Als Schmierstoffe können die an sich bekannten Produkte zur Anwendung gelangen.

Die gesuchten Eigenschaften der erfindungsgemässen Zusätze kommen auch in den Hydraulikflüssigkeiten voll zum Tragen, wenn auch in diesem Falle der Asche- und Phosphorarmut oder -freiheit nicht die obenerwähnte Bedeutung zukommt.

Die in Frage kommenden Schmierstoffe und Hydraulikflüssigkeiten sind dem Fachmann geläufig und z.B. in Dieter Klamann "Schmierstoffe und verwandte Produkte", Verlag Chemie, Weinheim, 1982, in Schewe-Kobek, "Das Schmiermittel-Taschenbuch", Dr. Alfred Hüthig-Verlag, Heidelberg, 1974, oder in "Ullmanns Encyclopädie der technischen Chemie", Band 13, Seiten 85-94 (Verlag Chemie, Weinheim, 1977) beschrieben.

Beispiele hierfür sind Schmierstoffe und Hydraulikflüssigkeiten auf Basis von Mineralölen, synthetischen Oelen oder Mischungen mineralischer und synthetischer Oele, oder synthetischer Schmierstoffe oder Hydraulikflüssigkeiten, beispielsweise solche, die Carbonsäure-Esterderivate darstellen und bei Temperaturen von 200°C und höher verwendet werden.

Beispiele von synthetischen Schmierstoffen umfassen auch Schmierstoffe auf der Basis eines Diesters einer zweiwertigen Säure mit einem einwertigen Alkohol, wie z.B. Dioctylsebacat oder Dinonyladipat, eines Triesters von Trimethylolpropan mit einer einwertigen Säure oder mit einem Gemisch solcher Säuren, wie z.B. Trimethylolpropantripelargonat, Trimethylolpropan-tricaprylat oder Gemische davon, eines Tetraesters von Pentaerythrit mit einer einwertigen Säure oder mit einem Gemisch solcher Säuren, wie z.B. Pentaerythrit-tetracaprylat, oder eines komplexen Esters von einwertigen und zweiwertigen Säuren mit mehrwertigen Alkoholen, wie z.B. ein komplexer Ester von Trimethylolpropan mit Capryl- und Sebacinsäure.

Besonders geeignet sind neben Mineralölen z.B. Poly-α-Olefine, Schmierstoffe auf Esterbasis, Phosphate, Glykole, Polyglykole und Polyalkylenglykole, sowie deren Mischungen mit Wasser.

Die Verbindungen der Formel I sind gut in Schmierstoffen und Hydraulikflüssigkeiten löslich und sind deshalb als Zusätze zu Schmierstoffen und Hydraulikflüssigkeiten besonders geeignet, und es ist auf ihre überraschend gute antioxidative Wirkung hinzuweisen.

Insbesondere in Schmierstoffen für Verbrennungsmotoren, wie z.B. in Verbrennungsmotoren nach dem Otto-Prinzip, vermögen die Verbindungen der Formel I ihre überragenden antioxidativen Eigenschaften zu entfalten.

Die Verbindungen der Formeln I, II, III, IV oder/und V wirken schon in sehr geringen Mengen als Additive in Schmierstoffen und Hydraulikflüssigkeiten. Sie werden den Schmierstoffen und Hydraulikflüssigkeiten zweckmässig in einer Menge von 0,01 bis 5 Gew.-%, vorzugsweise in einer Menge von 0,05 bis 3 Gew.-% und ganz besonders bevorzugt in einer Menge von 0,1 bis 2 Gew.-%, jeweils bezogen auf den Schmierstoff oder die Hydraulikflüssigkeit, beigemischt.

Zweckmässig werden die Verbindungen der Formel I einerseits und die Verbindungen der Formeln II, III, IV oder/und V andererseits in ungefähr gleichen Gewichtsteilen zugegeben.

Daher betrifft die vorliegende Erfindung ebenfalls ein Verfahren zur Stabilisierung von Schmierstoffen oder Hydraulikflüssigkeiten gegen oxidativen oder thermischen Abbau, dadurch gekennzeichnet, dass man dem Schmierstoff oder der Hydraulikflüssigkeit mindestens eine Verbindung der Formel I zusammen mit mindestens einer Verbindung der Formeln II, III, IV oder/und V zugibt.

Die erfindungsgemässen Schmierstoffe und Hydraulikflüssigkeiten können zusätzlich andere Additive enthalten, die zugegeben werden, um die Grundeigenschaften von Schmierstoffen und Hydraulikflüssigkeiten noch weiter zu verbessern; dazu gehören: weitere Antioxidantien, Metallpassivatoren, Rostinhibitoren, Viskositätsindex-Verbesserer, Stockpunkterniedriger, Dispergiermittel, Detergentien, weitere Hochdruck-Zusätze und Antiverschleiss-Additive.

Beispielsweise ist eine Reihe solcher Verbindungen der nachfolgenden Auflistung zu entnehmen.

### Beispiele für phenolische Antioxidantien

### 1. Alkylierte Monophenole

2,6-Di-tert-butyl-4-methylphenol, 2,6-Di-tert-butylphenol, 2-tert-Butyl-4,6-dimethylphenol, 2,6-Di-tert-butyl-4-ethylphenol, 2,6-Di-tert-butyl-4-n-butylphenol, 2,6-Di-tert-butyl-4-iso-butylphenol, 2,6-Di-cyclopentyl-4-methylphenol, 2-(α-Methylcyclohexyl)-4,6-dimethylphenol, 2,6-Di-octadecyl-4-methylphenol, 2,4,6-Tri-cyclohexylphenol, 2,6-Di-tert-butyl-4-methoxymethylphenol, o-tert-Butylphenol.

### 2. Alkylierte Hydrochinone

2,6-Di-tert-butyl-4-methoxyphenol, 2,5-Di-tert-butyl-hydrochinon, 2,5-Di-tert-amylhydrochinon, 2,6-Diphenyl-4-octadecyloxyphenol.

### 3. Hydroxylierte Thiodiphenylether

2,2'-Thio-bis-(6-tert-butyl-4-methylphenol), 2,2'-Thio-bis-(4-octylphenol), 4,4'-Thio-bis-(6-tert-butyl-3-methylphenol), 4,4'-Thio-bis-(6-tert-butyl-2-methylphenol).

### 4. Alkyliden-Bisphenole

2,2'-Methylen-bis-(6-tert-butyl-4-methylphenol), 2,2'-Methylen-bis-(6-tert-butyl-4-ethylphenol), 2,2'-Methylen-bis-[4-methyl-6-(α-methylcyclohexyl)-phenol], 2,2'-Methylen-bis-(4-methyl-6-cyclohexylphenol), 2,2'-Methylen-bis-(6-nonyl-4-methylphenol), 2,2'-Methylen-bis-(4,6-di-tert-butylphenol), 2,2'-Ethyliden-bis-(4,6-di-tert-butylphenol), 2,2'-Ethyliden-bis-(6-tert-butyl-4- oder -5-iso-butylphenol), 2,2'-Methylen-bis-[6-(α-methylbenzyl)-4-nonylphenol], 2,2'-Methylen-bis-[6-(α,α-dimethylbenzyl)-4-nonylphenol], 4,4'-Methylen-bis-(2,6-di-tert-butylphenol), 4,4'-Methylen-bis-(6-tert-butyl-2-methylphenol), 1,1-Bis-(5-tert-butyl-4-hydroxy-2-methylphenyl)-butan, 2,6-Di-(3-tert-butyl-5-methyl-2-hydroxybenzyl)-4-methylphenol, 1,1,3-Tris-(5-tert-butyl-4-hydroxy-2-methylphenyl)-3-n-dodecylmercaptobutan, Ethylenglycol-bis-[3,3-bis-(3'-tert-butyl-4'-hydroxyphenyl)-butyrat], Bis-(3-tert-butyl-4-hydroxy-5-methylphenyl)-dicyclopentadien, Bis-[2-(3'-tert-butyl-2'-hydroxy-5'-methyl-benzyl)-6-tert-butyl-4-methyl-phenyl]-terephthalat.

### 5. Benzylverbindungen

1,3,5-Tri-(3,5-di-tert-butyl-4-hydroxybenzyl)-2,4,6-trimethylbenzol, Bis-(3,5-di-tert-butyl-4-hydroxybenzyl)-sulfid, 3,5-Di-tert-butyl-4-hydroxybenzyl-mercaptoessigsäure-isotridecylester, 3,5-Di-t ert-butyl-4-hydroxybenzyl-mercaptoessigsäure-isooctylester, Bis-(4-tert-butyl-3-hydroxy-2,6-dimethylbenzyl)-dithiol-terephthalat, 1,3,5-Tris-(3,5-di-tert-butyl-4-hydroxybenzyl)-isocyanurat, 1,3,5-Tris-(4-tert-butyl-3-hydroxy-2,6-dimethylbenzyl)-isocyanurat, 3,5-Di-tert-butyl-4-hydroxybenzyl-phosphonsäure-di-octadecylester, 3,5-Di-tert-butyl-4-hydroxybenzyl-phosphonsäure-monoethylester, Calcium-salz

### 6. Acylaminophenole

4-Hydroxy-laurinsäureanilid, 4-Hydroxy-stearinsäureanilid, 2,4-Bis-octylmercapto-6-(3,5-di-tert-butyl-4-hydroxyanilino)-s-triazin, N-(3,5-di-tert-butyl-4-hydroxyphenyl)-carbaminsäureoctylester.

### 7. Ester der β-(3,5-Di-tert-butyl-4-hydroxyphenyl)-propionsäure

mit ein- oder mehrwertigen Alkoholen, wie z.B. mit
Methanol, Isooctanol, Diethylenglycol, Octadecanol, Triethylenglycol, 1,6-Hexandiol, Pentaerythrit, Neopentylglycol, Tris-hydroxyethyl-isocyanurat, Thiodiethylenglycol, Bis-hydroxyethyl-oxalsäurediamid.

### 8. Ester der β-(5-tert-butyl-4-hydroxy-3-methylphenyl)-propionsäure

mit ein- oder mehrwertigen Alkoholen, wie z.B. mit
Methanol, Diethylenglycol, Octadecanol, Triethylenglycol, 1,6-Hexandiol, Pentaerythrit, Neopentylglycol, Tris-hydroxyethyl-isocyanurat, Thiodiethylenglykol, Di-hydroxyethyloxalsäurediamid.

### 9. Amide der β-(3,5-Di-tert-butyl-4-hydroxyphenyl)-propionsäure,

wie z.B. N,N'-Bis-(3,5-di-tert-butyl-4-hydroxyphenylpropionyl)-hexamethylendiamin, N,N'-Bis-(3,5-di-tert-butyl-4-hydroxyphenylpropionyl)-trimethylendiamin, N,N'-Bis-(3,5-di-tert-butyl-4-hydroxyphenylpropionyl)-hydrazin.

### Beispiele für aminische Antioxidantien:

N,N'-Di-isopropyl-p-phenylendiamin, N,N'-Di-sec-butyl-p-phenylendiamin, N,N'-Bis(1,4-dimethyl-pentyl)-p-phenylendiamin, N,N'-Bis(1 -ethyl-3-methyl-pentyl)-p-phenylendiamin, N,N'-Bis(1-methyl-heptyl)-p-phenylendiamin, N,N'-Dicyclohexyl-p-phenylendiamin, N,N'-Diphenyl-p-phenylendiamin, N,N'-Di-(naphthyl-2)-p-phenylendiamin, N-Isopropyl-N'-phenyl-p-phenylendiamin, N-(1,3-Dimethyl-butyl)-N'-phenyl-p-phenylendiamin, N-(1-Methyl-heptyl)-N'-phenyl-p-phenylendiamin, N-Cyclohexyl-N'-phenyl-p-phenylendiamin, 4-(p-Toluol-sulfonamido)-diphenylamin, N,N'-Dimethyl-N,N'-di-sec-butyl-p-phenylendiamin, 4-n-Butylaminophenol, 4-Butyrylamino-phenol, 4-Nonanoylamino-phenol, 4-Dodecanoylamino-phenol, 4-Octadecanoylamino-phenol, 2,6-Di-tert-butyl-4-dimethylamino-methyl-phenol, 2,4'-Diamino-diphenylmethan, 4,4'-Diamino-diphenylmethan, N,N,N',N'-Tetramethyl-4,4'-diamino-diphenylmethan, 1,2-Di-[(2-methyl-phenyl)-amino]-ethan, 1,2-Di-(phenylamino)-propan, (o-Tolyl)biguanid, Di-[4-(1',3'-dimethyl-butyl)-phenyl]amin, 2,3-Dihydro-3,3-dimethyl-4H-1,4-benzothiazin, N-Allylphenothiazin, N,N-Bis-(2,2,6,6-tetramethyl-piperidin-4-yl-hexamethylendiamin, Bis-(2,2,6,6-tetramethylpiperidin-4-yl)-sebacat, 2,2,6,6-Tetramethyl-piperidin-4-on, 2,2,6,6-Tetramethylpiperidin-4-ol.

### Beispiele für weitere Antioxidantien:

Aliphatische oder aromatische Phosphite, Ester der Thiodipropionsäure oder der Thiodiessigsäure, oder Salze der Dithiocarbamid- oder Dithiophosphorsäure, 2,2,12,12-Tetramethyl-5,9-dihydroxy-3,7,11-trithiatridecan und 2,2,15,15-Tetramethyl-5,12-dihydroxy-3,7,10,14-tetrathiahexadecan.

### Beispiele für Metall-Desaktivatoren, z.B. für Kupfer, sind:

Triazole, Benztriazole und deren Derivate, Tolutriazole und deren Derivate, 2-Mercaptobenzthiazol, 2-Mercaptobenztriazol, 2,5-Dimercaptobenztriazol, 2,5-Dimercaptobenzthiadiazol, 5,5'-Methylenbisbenztriazol, 4,5,6,7-Tetrahydrobenztriazol, Salicyliden-propylendiamin, Salicylaminoguanidin und dessen Salze, 1-[N,N-Bis(2-ethylhexyl)-aminomethyl]-5(6)-methyl-1H-benztriazol-1-(1-Cyclohexyloxy butyl-5 (6)-methyl-1H-triazol, 1-[N,N-Bis(2-ethylhexyl)aminomethyl]-1H-1,2,4-triazol.

### Beispiele für Rost-Inhibitoren sind:

a) Organische Säuren, ihre Ester, Metallsalze und Anhydride, z.B.:
   N-Oleoyl-sarcosin, Sorbitan-mono-oleat, Blei-naphthenat, Alkenylbernsteinsäure-anhydrid, z.B. Dodecenylbernsteinsäure-anhydrid, Alkenylbernsteinsäure-Teilester und -Teilamide, 4-Nonylphenoxy-essigsäure, 2-(2-Carboxyethyl)-1-dodecyl-3-methylglycerin und dessen Salze, insbesondere Na- und Triethanolaminsalze.
b) Stickstoffhaltige Verbindungen, z.B.:
   I. Primäre, sekundäre oder tertiäre aliphatische oder cycloaliphatische Amine und Amin-Salze von organischen und anorganischen Säuren, z.B. öllösliche Alkylammoniumcarboxylate, ferner 1-[N,N-bis-(2-hydroxyethyl)amino]-3-(4-nonylphenoxy)propan-2-ol.
   II. Heterocyclische Verbindungen, z.B.:
   Substituierte Imidazoline und Oxazoline.
c) Phosphorhaltige Verbindungen, z.B.:
   Aminsalze von Phosphorsäurepartialestern oder Phosphonsäurepartialestern, Zinkdialkyldithiophosphate.
d) Schwefelhaltige Verbindungen, z.B.:
   Barium-dinonylnaphthalin-sulfonate, Calciumpetroleum-sulfonate.

### Beispiele für Viskositätsindex-Verbesserer sind:

Polyacrylate, Polymethacrylate, Vinylpyrrolidon/Methacrylat-Copolymere, Polyvinylpyrrolidone, Polybutene, Olefin-Copolymere, Styrol/Acrylat-Copolymere, Polyether.

### Beispiele für Stockpunkterniedriger sind:

Polymethacrylat, alkylierte Naphthalinderivate.

### Beispiele für Dispergiermittel/Tenside sind:

Polybutenylbernsteinsäureamide oder -imide, Polybutenylphosphonsäurederivate, basische Magnesium-, Calcium-, und Bariumsulfonate und -phenolate.

### Beispiele für Verschleissschutz-Additive sind:

Schwefel und/oder Phosphor und/oder Halogen enthaltende Verbindungen, wie geschwefelte pflanzliche Oele, Zinkdialkyldithiophosphate, Tritolylphosphat, chlorierte Paraffine, Akyl- und Aryldi- und tri-sulfide, Triphenylphosphorothionate, Diethanolaminomethyltolyltriazol, Di(2-ethylhexyl)aminomethyltolyltriazol, 3-[(Bis-isopropyloxy-phosphinothioyl)thio]-propionsäure-ethylester, Gemische von Alkylphenylphosphorothioaten, Triphenylthiophosphat (Triphenylphosphorothioat), Dodecylaminsalz des 3-Hydroxy-1,3-thiaphosphetan-3-oxids, Trithiophosphorsäure-5,5,5-tris[isooctylacetat (2)], 1-[N,N-Bis(2-ethylhexyl)aminomethyl-2-mercapto- 1H-1,3-benzthiazol.

Anhand der nachfolgenden Beispiele wird die Erfindung weiter erläutert. Alle Angaben in Prozenten oder Teilen beziehen sich auf das Gewicht, sofern nicht anders angegeben.

### Beispiel 1: Kupfer-0,0-di(isopropyl)dithiophosphat

14,31 g (0,1 Mol) Kupfer-(I)-oxid werden in 300 ml i-Propanol suspendiert und unter Rühren eine Lösung von 45,0 g (0,21 Mol) Di-isopropyl-dithiophosphat in 100 ml i-Propanol zugetropft. Anschliessend wird das Gemisch 3 1/2 Stunden bei 60°C gerührt und nach Zusatz von Aktivkohle und Filterhilfe klarfiltriert. Das nach Abkühlen auskristallisierende Produkt wird abfiltriert, mit kaltem i-Propanol gewaschen und getrocknet.

Ausbeute: 49,5 g (89,3 % der Theorie) gelbe Kristalle der Formel
mit einem Smp. von 113-114°C und einem
- Kupfergehalt von: 23,3 % gef.
22,95 % ber.

### Beispiel 2: Natrium-0,0-di(n-butyl)dithiophosphat

Eine Mischung aus 63,44 g (0,2 Mol) Dithiophosphorsäure-0,0-di-n-butylester und 80 ml Ethanol wird mit einer Lösung von 8,0 g (0,2 Mol) Natronlauge in 12 ml Wasser und 20 ml Ethanol unter Kühlen neutralisiert. Das Alkohol/Wasser-Gemisch wird im Vakuum bei 40°C Badtemperatur abdestilliert und das Produkt anschliessend mit Toluol azeotrop getrocknet (3 x 100 ml Toluol). Die erhaltende Kristallmasse wird mit Toluol verrieben, abgesaugt und im Vakuum getrocknet.

Ausbeute: 40,24 g (76,1 % der Theorie) farblose Kristalle der Formel
mit einem Smp. von 129-131°C und einem
- Natriumgehalt von: 9,00 % gef.
8,70 % ber.

Beispiele 3-16: Analog zu der in den Beispielen 1 und 2 beschriebenen Methode werden die aus der Tabelle 1 ersichtlichen Verbindungen der Formel
hergestellt, wobei Me für Cu oder ein Alkalimetall steht.

1) 50 % in Mineralöl ISO VG 32/S-Geh. 0,5 %
2) 50 % in SHELLSOL-R
3) 80 % in Toluol
4) 75 % in Toluol
5) 80 % in SHELLSOL-R
6) 90 % in Toluol

Beispiele 17-20: Thermische Stabilisierung eines synthetischen Oeles. Die thermische Alterung der Formulierungen wird in einem Druck-Differenz-Kalorimeter (Pressure-Differential-Scanning Calorimetry, PDSC) durchgeführt.

Das Verfahren arbeitet nach dem folgenden Prinzip: Die PDSC-Zelle (Thermoanalysensystem 1090 von DuPont) besteht aus einem Heizblock aus Silber. In diesen Heizblock ist eine Konstantanplatte eingesetzt, welche die Thermoelemente (Chromel-Alumel) enthält. Auf die etwas erhöht angebrachten Thermoelemente werden Probepfännchen und Referenzpfännchen aus Aluminium gestellt. Der Innenraum der DSC-Zelle ist mit einem dünnen Goldfilm überzogen (Korrosionsschutz). Das Referenzpfännchen bleibt leer, in das Probepfännchen werden drei Tropfen der jeweiligen Formulierung eingefüllt. Bestimmt wird die Temperaturdifferenz zwischen Proben- und Referenzpfännchen unter isothermen Bedingungen. Die Enthalpieänderung dH/dt wird jeweils in mW angegeben. Alle Messungen werden in Sauerstoff durchgeführt. Die Temperatur beträgt 180°C isotherm. Der Druck beträgt 10 bar. Als Basisöl wird jeweils Aral RL 136, ein kommerziell erhältliches "black sludge reference oil" eingesetzt. Um die Oxidationsanfälligkeit des Oeles zu verstärken, werden diesem Oel 40 ppm Fe^{3⊕} zugefügt.

Während der thermischen Alterung nimmt die Konzentration der zugefügten Additive laufend ab. Bei einer kritischen Additivkonzentration steigt dH/dt an. Die Zeit, die verstreicht bis dieser Anstieg erfolgt, wird als Induktionszeit (onset) bezeichnet. Demnach deuten lange Induktionszeiten auf eine hohe Alterungsstabilität der Oele hin.

Es werden die folgenden aus der Tabelle 2 ersichtlichen Formulierungen hergestellt und gemessen.

Beispiele 25-27: Mit der gleichen PDSC-Methode wie in den Beispielen 17-24 wird für eine Formulierung enthaltend eine Kombination der Verbindung gemäss Beispiel 6 und Beispiel 8 die Induktionszeit bestimmt. Die Resultate sind in Tabelle 3 wiedergegeben.

Beispiel 28: Die Antioxidanswirkung wird mit einem kommerziellen Schwing-Reib-Verschleissgerät (SRV-Gerät) der Firma Optimol GmbH, München bestimmt.

Das Verfahren ist ausführlich beschrieben in R. Schumacher, D. Landolt, H.J. Mathieu und H. Zinke, Surface Reaction of Isogeometrical Phosphorus Compounds, ASLE Transaction, 26 (1982) 94-101.

Dieses Gerät basiert auf dem folgenden Prinzip: Eine Stahlkugel (100 Cr 6), auf die eine Kraft F_{N} wirkt, oszilliert auf einem Stahlzylinder. Die Kugel ist in einer Halterung fixiert und für demnach eine oszillierende Gleitbewegung aus. Die Horizontal- und Vertikalkraft wird durch einen piezoelektrischen Kraftaufnehmer bestimmt. Unter den vorliegenden Versuchsbedingungen beträgt die maximale Hertz'sche Normalspannung 2740 N/mm², die maximale Schubspannung 850 N/mm². Kugel und Zylinder sind aus demselben Werkzeugstahl hergestellt worden.

Einige Tropfen Oel, welches das zu untersuchende Gemisch gelöst enthält, werden zwischen Zylinder und Kugel aufgebracht. Die folgenden Testbedingungen werden gewählt:

Prüfbedingungen:
- Last: 200 N
- Temperatur: 220°C
- Frequenz: 50 Hz
- Amplitude: 1000 µm
- Prüfdauer: Bis zur Abschaltung des Geräts wegen Ueberbeanspruchung (Oelverdickung wegen oxidativem Abbau). Lange Prüfdauer bedeutet gute Antioxidans-Wirkung. Die Resultate sind in Tabelle 4 zusammengestellt.

Als Basisöl dient ein "low reference"-Oel für Dieselmotoren.

Beispiele 29 und 30: Analog zu Beispiel 28 werden im gleichen Basisöl die aus der Tabelle 5 ersichtlichen Additivkombinationen geprüft, wobei die Prüftemperatur variiert.

## Patentansprüche

1. Zusammensetzung enthaltend
a) einen Schmierstoff oder eine Hydraulikflüssigkeit,
b) mindestens eine Verbindung der allgemeinen Formel I worin R₁ und R₂ unabhängig voneinander C₁-C₂₄-Alkyl, unsubstituiertes oder durch C₁-C₁₂-Alkyl substituiertes Phenyl oder unsubstituiertes oder durch C₁-C₄-Alkyl substituiertes C₅-C₁₂-Cycloalkyl bedeuten, oder R₁ und R₂ zusammen eine Dimethylen- oder Trimethylengruppe, die unsubstituiert oder durch wenigstens eine C₁-C₄-Alkylgruppe substituiert ist, darstellen, und X₁ Schwefel oder Sauerstoff ist; und
c) mindestens eine Verbindung der allgemeinen Formeln II, III oder IV oder eine Mischung von solchen Verbindungen oder/und mindestens eine Verbindung der allgemeinen Formel V,
worin R₃ C₁-C₁₈-Alkyl, C₇-C₉-Phenylalkyl, C₅-C₁₂-Cycloalkyl, Phenyl, C₇-C₁₈-Alkylphenyl, C₇-C₁₈-Alkoxyphenyl oder Naphthyl bedeutet,
R₄ Phenyl, C₇-C₁₈-Alkylphenyl, C₇-C₁₈-Alkoxyphenyl oder Naphthyl bedeutet, R₅ Wasserstoff, C₁-C₁₂-Alkyl, Benzyl, Allyl, Methallyl, Phenyl oder eine Gruppe -CH₂SR₆ bedeutet,
R₆ C₄-C₁₈-Alkyl, -CH₂COO(C₄-C₁₈-Alkyl) oder -CH₂CH₂COO(C₄-C₁₈-Alkyl) bedeutet, R₇ und R₈ unabhängig voneinander Wasserstoff, C₁-C₁₈-Alkyl oder Benzyl bedeuten, R₈' Wasserstoff oder C₁-C₁₂-Alkyl bedeutet oder zusammen mit R₈ einen Butadiendiyl-Rest bildet,
R₉ und R₁₀ unabhängig voneinander C₁-C₁₈-Alkyl, Phenyl oder Benzyl sind oder R₉ und R₁₀ zusammen mit dem Kohlenstoffatom, an welches sie gebunden sind, einen C₅-C₁₂-Spiro-Cycloalkylring bilden,
R₁₁ Wasserstoff oder C₁-C₁₈-Alkyl und
R₁₂ C₁-C₁₈-Alkyl ist, oder
R₁₁ und R₁₂ zusammen mit den beiden Kohlenstoffatomen, an die sie gebunden sind, einen C₅-C₁₂-cycloaliphatischen Rest bedeuten,
R₁₃H, C₁-C₁₈-Alkyl, -CH₂COO(C₄-C₁₈-Alkyl) oder -CH₂CH₂COO(C₄-C₁₈-Alkyl) bedeutet,
R₁₄ und R₁₅ unabhängig voneinander H, C₁-C₁₈-Alkyl oder C₇-C₉-Phenylalkyl bedeuten, X₂, X₃ und X₄ unabhängig voneinander Sauerstoff oder Schwefel sind; oder X₄ die Bedeutung von oder von hat, wobei r = 1 oder 2 ist und R₁₇ H oder -CH₃ ist;
R₁₆ C₁-C₂₄-Alkyl oder C₂-C₁₂-Alkyl, das durch -O-, -S- und/oder -C(O)O-unterbrochen ist; unsubstituiertes oder durch C₁-C₁₂-Alkyl substituiertes Phenyl; C₅-C₁₂-Cycloalkyl oder C₅-C₁₂-Cycloalkyl, das durch C₁-C₄-Alkyl substituiert ist; oder C₇-C₁₃-Aralkyl oder C₇-C₁₃-Aralkyl, das im Alkylrest mit -O- oder -S- unterbrochen ist, bedeutet,
a die Zahlen 1 oder 2 bedeutet, wobei im Falle von a gleich 2 die Reste R₁₆ gleich oder verschieden sind oder zwei Reste R₁₆ zusammen eine Dimethylen- oder Trimethylengruppe oder eine Dimethylen- oder Trimethylengruppe, die mit wenigstens einer C₁-C₄-Alkylgruppe substituiert ist, bilden;
und worin M^{⊕} ein Akalimetallkation darstellt, mit der Massgabe, dass wenn a gleich 1 ist, zwei verschiedene Reste M^{⊕} möglich sind.

2. Zusammensetzung gemäss Anspruch 1, worin X₁ Schwefel ist.

3. Zusammensetzung gemäss Anspruch 1, worin R₁ und R₂ unabhängig voneinander C₁-C₁₈-Alkyl, unsubstituiertes oder durch C₁-C₁₂-Alkyl substituiertes Phenyl, unsubstituiertes oder durch C₁-C₄-Alkyl substituiertes C₅-C₆-Cycloalkyl bedeuten, oder R₁ und R₂ zusammmen eine Dimethylen- oder Trimethylengruppe oder eine Dimethylen- oder Trimethylengruppe, die durch C₁-C₄-Alkyl substituiert ist, darstellen.

4. Zusammensetzung gemäss Anspruch 1, worin R₁ und R₂ unabhängig voneinander C₃-C₁₂-Alkyl, durch C₁-C₁₂-Alkyl substituiertes Phenyl oder Cyclohexyl bedeuten, oder R₁ und R₂ zusammmen eine Dimethylen- oder Trimethylengruppe, die durch C₁-C₄-Alkyl substituiert ist, darstellen.

5. Zusammensetzung gemäss Anspruch 1, worin X₁ Schwefel ist und R₁ und R₂ gleich sind und C₄-C₁₂-Alkyl, durch C₄-C₁₂-Alkyl substituiertes Phenyl oder Cyclohexyl bedeuten.

6. Zusammensetzung gemäss Anspruch 1, worin c) eine Verbindung der Formel II ist, worin
R₃ C₁-C₄-Alkyl, C₇-C₉-Phenylalkyl, Cyclohexyl, Phenyl, C₁₀-C₁₈-Alkylphenyl oder Naphthyl bedeutet,
R₄ C₁₀-C₁₈-Alkylphenyl oder Phenyl bedeutet,
R₅ Wasserstoff, C₁-C₈-Alkyl, Benzyl, Allyl oder eine Gruppe -CH₂SR₆ bedeutet, R₆ C₈-C₁₈-Alkyl oder -CH₂COO(C₈-C₁₈-Alkyl) bedeutet.

7. Zusammensetzung gemäss Anspruch 6, worin die Verbindung der Formel II ein technisches Gemisch ist, erhalten durch Reaktion von Diphenylamin mit Diisobutylen, enthaltend
1 bis 5 Gew.-% a) Diphenylamin
8 bis 18 Gew.-% b) 4-tert-Butyldiphenylamin
21 bis 31 Gew.-% c) einer oder mehrerer der Verbindungen
i) 4-tert-Octyldiphenylamin
ii) 4,4'-Di-tert-butyldiphenylamin
iii) 2,4,4'-Tris-tert-butyldiphenylamin,
20 bis 31 Gew.-% d) einer oder mehrerer der Verbindungen
i) 4-tert-Butyl-4'-tert-octyldiphenylamin
ii) 2,2'- oder 2,4'-Di-tert-octyldiphenylamin
iii) 2,4-Di-tert-butyl-4'-tert-octyldiphenylamin und
15 bis 29 Gew.-% e) der Verbindung
i) 4,4'-Di-tert-octyldiphenylamin oder der Verbindungen
i) 4,4'-Di-tert-octyldiphenylamin und
ii) 2,4-Di-tert-octyl-4'-tert-butyldiphenylamin.

8. Zusammensetzung gemäss Anspruch 1, worin c) eine Verbindung der Formel III ist, worin R₇ und R₈ unabhängig voneinander Wasserstoff oder C₁-C₁₂-Alkyl bedeuten, und R₈' Wasserstoff ist oder zusammen mit R₈ einen Butadiendiyl-Rest bildet, und R₉ und R₁₀ unabhängig voneinander C₁-C₁₂-Alkyl sind, oder R₉ und R₁₀ zusammen mit dem Kohlenstoffatom, an welches sie gebunden sind, einen C₅-C₇-Spiro-Cycloalkylring bilden, und R₁₁ Wasserstoff und R₁₂ C₁-C₁₂-Alkyl ist, oder R₁₁ und R₁₂ zusammen mit den beiden Kohlenstoffatomen, an die sie gebunden sind, einen Cyclohexanrest bilden.

9. Zusammensetzung gemäss Anspruch 1, worin c) eine Verbindung der Formel IV ist, worin R₁₃ Wasserstoff ist und R₁₄ und R₁₅ unabhängig voneinander Wasserstoff oder C₄-C₁₂-Alkyl bedeuten.

10. Zusammensetzung gemäss Anspruch 1, worin c) eine Verbindung der Formel V ist, worin X₂ Sauerstoff, X₃ Schwefel und X₄ Sauerstoff oder Schwefel bedeuten.

11. Zusammensetzung gemäss Anspruch 10, worin R₁₆ C₃-C₁₂-Alkyl oder durch C₄-C₁₂-Alkyl substituiertes Phenyl, a die Zahl 2 und M^{⊕} Li^{⊕} Na^{⊕} oder K^{⊕} darstellen.

12. Zusammensetzung gemäss Anspruch 1, worin b) eine Verbindung der Formel I ist, worin R₁ und R₂je 2-Ethylhexyl sind und X₁ Schwefel ist und c) ein technisches Gemisch ist, erhalten durch Reaktion von Diphenylamin mit Diisobutylen, enthaltend
1 bis 5 Gew.-% a) Diphenylamin
8 bis 18 Gew.-% b) 4-tert-Butyldiphenylamin
21 bis 31 Gew.-% c) einer oder mehrerer der Verbindungen
i) 4-tert-Octyldiphenylamin
ii) 4,4'-Di-tert-butyldiphenylamin
iii) 2,4,4'-Tris-tert-butyldiphenylamin,
20 bis 31 Gew.-% d) einer oder mehrerer der Verbindungen
i) 4-tert-Butyl-4'-tert-octyldiphenylamin
ii) 2,2'-oder 2,4'-Di-tert-octyldiphenylamin
iii) 2,4-Di-tert-butyl-4'-tert-octyldiphenylamin und
15 bis 29 Gew.-% e) der Verbindung
i) 4,4'-Di-tert-octyldiphenylamin oder der Verbindungen
i) 4,4'-Di-tert-octyldiphenylamin und
ii) 2,4-Di-tert-octyl-4'-tert-butyldiphenylamin.

13. Verwendung mindestens einer Verbindung der Formel I nach Anspruch 1 und mindestens einer der Verbindungen der Formeln II, III, IV oder/und V nach Anspruch 1 als Antioxidantien in Schmierstoffen oder Hydraulikflüssigkeiten.

14. Verfahren zur Stabilisierung von Schmierstoffen oder Hydraulikflüssigkeiten gegen oxidativen oder thermischen Abbau, dadurch gekennzeichnet, dass man dem Schmierstoff oder der Hydraulikflüssigkeit mindestens eine Verbindung der Formel I nach Anspruch 1 und mindestens eine der Verbindungen der Formeln II, III, IV oder/und V nach Anspruch 1 zugibt.

## Claims

1. A composition comprising
a) a lubricant or a hydraulic fluid,
b) at least one compound of the general formula I wherein R₁ and R₂ are each independently of the other C₁-C₂₄alkyl, unsubstituted or C₁-C₁₂alkyl-substituted phenyl or unsubstituted or C₁-C₄alkyl-substituted C₅-C₁₂cycloalkyl, or R₁ and R₂ together are a dimethylene or trimethylene group which is unsubstituted or substituted by at least one C₁-C₄alkyl group, and X₁ is sulfur or oxygen; and
c) at least one compound of the general formula II, III or IV or a mixture of such compounds and/or at least one compound of the general formula V,
wherein R₃ is C₁-C₁₈alkyl, C₇-C₉phenylalkyl, C₅-C₁₂cycloalkyl, phenyl, C₇-C₁₈alkylphenyl, C₇-C₁₈alkoxyphenyl or naphthyl,
R₄ is phenyl, C₇-C₁₈alkylphenyl, C₇-C₁₈alkoxyphenyl or naphthyl,
R₅ is hydrogen, C₁-C₁₂alkyl, benzyl, allyl, methallyl, phenyl or a group -CH₂SR₆,
R₆ is C₄-C₁₈alkyl, -CH₂COO(C₄-C₁₈alkyl) or -CH₂CH₂COO(C₄-C₁₈alkyl),
R₇ and R₈ are each independently of the other hydrogen, C₁-C₁₈alkyl or benzyl, and
R₈' is hydrogen or C₁-C₁₂alkyl or, together with R₈, forms a butadienediyl radical,
R₉ and R₁₀are each independently of the other C₁-C₁₈alkyl, phenyl or benzyl, or R₉ and R₁₀, together with the carbon atom to which they are attached, form a C₅-C₁₂spirocycloalkyl ring,
R₁₁ is hydrogen or C₁-C₁₈alkyl, and
R₁₂ is C₁-C₁₈alkyl, or
R₁₁ and R₁₂, together with both carbon atoms to which they are attached, are a C₅-C₁₂cycloaliphatic radical,
R₁₃ is H, C₁-C₁₈alkyl, -CH₂COO(C₄-C₁₈alkyl) or -CH₂CH₂COO(C₄-C₁₈alkyl),
R₁₄ and R₁₅ are each independently of the other H, C₁-C₁₈alkyl or C₇-C₉phenylalkyl,
X₂, X₃ and X₄ are each independently of the other oxygen or sulfur; or X₄ is or wherein r = 1 or 2 and R₁₇ is H or -CH₃;
R₁₆ is C₁-C₂₄alkyl or C₂-C₁₂alkyl which is interrupted by -O-, -S- and/or -C(O)O-; unsubstituted or C₁-C₁₂alkyl-substituted phenyl; C₅-C₁₂cycloalkyl or C₁-C₄alkyl-substituted C₅-C₁₂cycloalkyl; or C₇-C₁₃aralkyl or C₇-C₁₃aralkyl which is interrupted in the alkyl moiety by -O- or -S-, a is the number 1 or 2, with the proviso that, if a is 2, the radicals R₁₆ are identical or different or two radicals R₁₆ together form a dimethylene or trimethylene group or a dimethylene or trimethylene group which is substituted by at least one C₁-C₄alkyl group;
and wherein M^{⊕} is an alkali metal cation, with the proviso that, if a is 1, two different radicals M^{⊕} are possible.

2. A composition according to claim 1, wherein X₁ is sulfur.

3. A composition according to claim 1, wherein R₁ and R₂ are each independently of the other C₁-C₁₈alkyl, unsubstituted or C₁-C₁₂alkyl-substituted phenyl, unsubstituted or C₁-C₄alkyl-substituted C₅-C₆cycloalkyl, or R₁ and R₂ together are a dimethylene or trimethylene group or a dimethylene or trimethylene group which is substituted by C₁-C₄alkyl.

4. A composition according to claim 1, wherein R₁ and R₂ are each independently of the other C₃-C₁₂alkyl, C₁-C₁₂alkyl-substituted phenyl or cyclohexyl, or R₁ and R₂ together are a dimethylene or trimethylene group which is substituted by C₁-C₄alkyl.

5. A composition according to claim 1, wherein X₁ is sulfur and R₁ and R₂ are identical and are C₄-C₁₂alkyl, C₄-C₁₂alkyl-substituted phenyl or cyclohexyl.

6. A composition according to claim 1, wherein c) is a compound of the formula II, wherein R₃ is C₁-C₄alkyl, C₇-C₉phenylalkyl, cyclohexyl, phenyl, C₁₀-C₁₈alkylphenyl or naphthyl,
R₄ is C₁₀-C₁₈alkylphenyl or phenyl,
R₅ is hydrogen, C₁-C₈alkyl, benzyl, allyl or a group -CH₂SR₆,
R₆ is C₈-C₁₈alkyl or -CH₂COO(C₈-C₁₈alkyl).

7. A composition according to claim 6, wherein the compound of the formula II is a technical mixture obtained by reacting diphenylamine with diisobutylene and comprising
1 to 5 % by weight of a) diphenylamine
8 to 18 % by weight of b) 4-tert-butyldiphenylamine
21 to 31 % by weight of c) one or more of the compounds
i) 4-tert-octyldiphenylamine
ii) 4,4'-di-tert-butyldiphenylamine
iii) 2,4,4'-tris-tert-butyldiphenylamine, 20 to 31 % by weight of d) one or more of the compounds
i) 4-tert-butyl-4'-tert-octyldiphenylamine
ii) 2,2'- or 2,4'-di-tert-octyldiphenylamine
iii) 2,4-di-tert-butyl-4'-tert-octyldiphenylamine and 15 to 29 % by weight of e) the compound
i) 4,4'-di-tert-octyldiphenylamine or of the compounds
i) 4,4'-di-tert-octyldiphenylamine and
ii) 2,4-di-tert-octyl-4'-tert-butyldiphenylamine.

8. A composition according to claim 1, wherein c) is a compound of the formula III, wherein R₇ and R₈ are each independently of the other hydrogen or C₁-C₁₂alkyl, and R₈, is hydrogen or, together with R₈, forms a butadienediyl radical, and R₉ and R₁₀ are each independently of the other C₁-C₁₂alkyl, or R₉ and R₁₀, together with the carbon atom to which they are attached, form a C₅-C₇spirocycloalkyl ring, and R₁₁ is hydrogen and R₁₂ is C₁-C₁₂alkyl, or R₁₁ and R₁₂, together with both carbon atoms to which they are attached, form a cyclohexane radical.

9. A composition according to claim 1, wherein c) is a compound of the formula IV, wherein R₁₃ is hydrogen and R₁₄ and R₁₅ are each independently of the other hydrogen or C₄-C₁₂alkyl.

10. A composition according to claim 1, wherein c) is a compound of the formula V, wherein X₂ is oxygen, X₃ is sulfur and X₄ is oxygen or sulfur.

11. A composition according to claim 10, wherein R₁₆ is C₃-C₁₂alkyl or C₄-C₁₂alkyl-substituted phenyl, a is the number 2 and M^{⊕} is Li^{⊕}, Na^{⊕} or K^{⊕}.

12. A composition according to claim 1, wherein b) is a compound of the formula 1, wherein R₁ and R₂ are each 2-ethylhexyl and X₁ is sulfur, and c) is a technical mixture obtained by reacting diphenylamine with diisobutylene and comprising
1 to 5 % by weight of a) diphenylamine
8 to 18 % by weight of b) 4-tert-butyldiphenylamine
21 to 31 % by weight of c) one or more of the compounds
i) 4-tert-octyldiphenylamine
ii) 4,4'-di-tert-butyldiphenylamine
iii) 2,4,4'-tris-tert-butyldiphenylamine, 20 to 31 % by weight of d) one or more of the compounds
i) 4-tert-butyl-4'-tert-octyldiphenylamine
ii) 2,2'- or 2,4'-di-tert-octyldiphenylamine
iii) 2,4-di-tert-butyl-4'-tert-octyldiphenylamine and 15 to 29 % by weight of e) the compound
i) 4,4,-di-tert-octyldiphenylamine or of the compounds
i) 4,4'-di-tert-octyldiphenylamine and
ii) 2,4-di-tert-octyl-4'-tert-butyldiphenylamine.

13. The use of at least one compound of the formula I according to claim 1 and of at least one compound of the formulae II, III, IV and/or V according to claim 1 as antioxidants in lubricants or hydraulic fluids.

14. A method of stabilising a lubricant or hydraulic fluid against oxidative and/or thermal degradation, which comprises adding to the lubricant or hydraulic fluid at least one compound of the formula I according to claim 1 and at least one compound of the formulae II, III, IV and/or V according to claim 1.

## Revendications

1. Composition contenant :
a) un lubrifiant ou un fluide hydraulique,
b) au moins un composé de formule générale I : dans laquelle R₁ et R₂ indépendamment l'un de l'autre signifient un alkyle en C₁-C₂₄, un phényle non-substitué ou substitué par un alkyle en C₁-C₁₂ ou un cycloalkyle en C₅-C₁₂ non-substitué ou substitué par un alkyle en C₁-C₄, ou R₁ et R₂ ensemble forment un groupe diméthylène ou triméthylène, qui est non-substitué ou substitué par au moins un groupe alkyle en C₁-C₄, et X₁ est le soufre ou l'oxygène ; et
c) au moins un composé de formule générale II, III ou IV ou un de leurs mélanges et/ou au moins un composé de formule générale V :
où R₃ signifie un alkyle en C₁-C₁₈, un phénylalkyle en C₇-C₉, un cycloalkyle en C₅-C₁₂, un phényle, un alkylphényle en C₇-C₁₈, un alcoxyphényle en C₇-C₁₈ ou un naphtyle,
R₄ signifie un phényle, un alkylphényle en C₇-C₁₈, un alcoxyphényle en C₇-C₁₈ ou un naphtyle,
R₅ signifie l'hydrogène, un alkyle en C₁-C₁₂, un benzyle, un allyle, un méthallyle, un phényle ou un groupe -CH₂SR₆, R₆ signifie un alkyle en C₄-C₁₈, -CH₂COO(alkyle en C₄-C₁₈) ou -CH₂CH₂COO(alkyle en C₄-C₁₈),
R₇ et R₈ indépendamment l'un de l'autre signifient l'hydrogène, un alkyle en C₁-C₁₈ ou un benzyle, et
R₈' signifie l'hydrogène ou un alkyle en C₁-C₁₂ ou ensemble avec R₈ forme un radical butadiènediyle,
R₉ et R₁₀ indépendamment l'un de l'autre sont un alkyle en C₁-C₁₈, un phényle ou un benzyle ou R₉ et R₁₀ ensemble avec l'atome de carbone auquel ils sont liés forment un cycle de spirocycloalkyle en C₅-C₁₂,
R₁₁ est l'hydrogène ou un alkyle en C₁-C₁₈ et
R₁₂ est un alkyle en C₁-C₁₈ ou
R₁₁ et R₁₂ ensemble avec les deux atomes de carbone auxquels ils sont liés signifient un radical cycloaliphatique en C₅-C₁₂,
R₁₃ signifie H, un alkyle en C₁-C₁₈, -CH₂COO(alkyle en C₄-C₁₈) ou -CH₂CH₂COO(alkyle en C₄-C₁₈),
R₁₄ et R₁₅ indépendamment l'un de l'autre signifient H, un alkyle en C₁-C₁₈ ou un phénylalkyle en C₇-C₉,
X₂, X₃ et X₄ indépendamment l'un de l'autre sont l'oxygène ou le soufre ; ou X₄ a la signification de ; où r = 1 ou 2 et R₁₇ est H ou -CH₃ ;
R₁₆ est un alkyle en C₁-C₂₄ ou un alkyle en C₂-C₁₂, qui est interrompu par -O-, -S- et/ou -C(O)O- ; un phényle non-substitué ou substitué par un alkyle en C₁-C₁₂ ; un cycloalkyle en C₅-C₁₂ ou un cycloalkyle en C₅-C₁₂ qui est substitué par un alkyle en C₁-C₄ ; ou un aralkyle en C₇-C₁₃ ou un aralkyle en C₇-C₁₃ qui est interrompu dans le radical alkyle par -O- ou -S-,
a représente les nombres 1 ou 2, où dans le cas de a = 2 les radicaux R₁₆ sont identiques ou différents ou deux radicaux R₁₆ ensemble forment un groupe diméthylène ou triméthylène ou un groupe diméthylène ou triméthylène qui est substitué avec au moins un groupe alkyle en C₁-C₄ ; et où M^{⊕} représente un cation de métal alcalin, avec la condition que lorsque a est égal à 1, il peut y avoir deux radicaux M^{⊕} différents.

2. Composition selon la revendication 1, dans laquelle X₁ est le soufre.

3. Composition selon la revendication 1, où R₁ et R₂, indépendamment l'un de l'autre, signifient un alkyle en C₁-C₁₈, un phényle non-substitué ou substitué par un alkyle en C₁-C₁₂, un cycloalkyle en C₅-C₆ non-substitué ou substitué par un alkyle en C₁-C₄, ou R₁ et R₂ ensemble représentent un groupe diméthylène ou triméthylène ou un groupe diméthylène ou triméthylène qui est substitué par un alkyle en C₁-C₄.

4. Composition selon la revendication 1, où R₁ et R₂, indépendamment l'un de l'autre, signifient un alkyle en C₃-C₁₂, un cyclohexyle ou un phényle substitué par un alkyle en C₁-C₁₂, ou R₁ et R₂ ensemble représentent un groupe diméthylène ou triméthylène, qui est substitué par un alkyle en C₁-C₄.

5. Composition selon la revendication 1, dans laquelle X₁ est le soufre et R₁ et R₂ sont identiques et signifient un alkyle en C₄-C₁₂, un cyclohexyle ou un phényle substitué par un alkyle en C₄-C₁₂.

6. Composition selon la revendication 1, où c) est un composé de formule II, dans laquelle :
R₃ signifie un alkyle en C₁-C₄, un phénylalkyle en C₇-C₉, un cyclohexyle, un phényle, un alkylphényle en C₁₀-C₁₈ ou un naphtyle,
R₄ signifie un alkylphényle en C₁₀-C₁₈ ou un phényle,
R₅ signifie l'hydrogène, un alkyle en C₁-C₈, un benzyle, un allyle ou un groupe -CH₂SR₆,
R₆ signifie un alkyle en C₈-C₁₈ ou un -CH₂COO(alkyle en C₈-C₁₈).

7. Composition selon la revendication 6, où le composé de formule II est un mélange industriel obtenu par réaction de la diphénylamine avec le diisobutylène, contenant :
de 1 à 5 % en poids a) de diphénylamine
de 8 à 18 % en poids b) de 4-tert-butyldiphénylamine
de 21 à 31 % en poids c) d'un ou plusieurs des composés
i) 4-tert-octyldiphénylamine
ii) 4,4'-di-tert-butyldiphénylamine
iii) 2,4,4'-tris-tert-butyldiphénylamine de 20 à 31 % en poids d) d'un ou plusieurs des composés
i) 4-tert-butyl-4'-tert-octyldiphénylamine
ii) 2,2'- ou 2,4'-di-tert-octyldiphénylamine
iii) 2,4-di-tert-butyl-4'-tert-octyldiphénylamine et de 15 à 29 % en poids e) du composé
i) 4,4'-di-tert-octyldiphénylamine ou des composés
i) 4,4'-di-tert-octyldiphénylamine et
ii) 2,4-di-tert-octyl-4'-tert-butyldiphénylamine.

8. Composition selon la revendication 1, où c) est un composé de formule III, dans laquelle R₇ et R₈, indépendamment l'un de l'autre, signifient l'hydrogène ou un alkyle en C₁-C₁₂, et R₈' est l'hydrogène ou ensemble avec R₈ forme un radical butadiènediyle, et R₉ et R₁₀, indépendamment l'un de l'autre, sont un alkyle en C₁-C₁₂, ou R₉ et R₁₀ ensemble avec l'atome de carbone auquel ils sont liés forment un cycle de spirocycloalkyle en C₅-C₇ et R₁₁ est l'hydrogène et R₁₂ est un alkyle en C₁-C₁₂, ou R₁₁ et R₁₂ ensemble avec les deux atomes de carbone auxquels ils sont liés forment un radical cyclohexane.

9. Composition selon la revendication 1, dans laquelle c) est un composé de formule IV, où R₁₃ est l'hydrogène et R₁₄ et R₁₅, indépendamment l'un de l'autre, signifient l'hydrogène ou un alkyle en C₄-C₁₂.

10. Composition selon la revendication 1, dans laquelle c) est un composé de formule V, où X₂ est l'oxygène, X₃ est le soufre et X₄ est l'oxygène ou le soufre.

11. Composition selon la revendication 10, dans laquelle R₁₆ est un alkyle en C₃-C₁₂ ou un phényle substitué par un alkyle en C₄-C₁₂, a est le nombre 2 et M^{⊕} représente Li^{⊕}, Na^{⊕} ou K^{⊕}.

12. Composition selon la revendication 1, dans laquelle b) est un composé de formule I, où R₁ et R₂ chacun sont le 2-éthylhexyle et X₁ est le soufre et c) est un mélange industriel obtenu par réaction de la diphénylamine avec le diisobutylène, contenant :
de 1 à 5 % en poids a) de diphénylamine
de 8 à 18 % en poids b) de 4-tert-butyldiphénylamine
de 21 à 31 % en poids c) d'un ou plusieurs des composés
i) 4-tert-octyldiphénylamine
ii) 4,4'-di-tert-butyldiphénylamine
iii) 2,4,4'-tris-tert-butyldiphénylamine de 20 à 31 % en poids d) d'un ou plusieurs des composés
i) 4-tert-butyl-4'-tert-octyldiphénylamine
ii) 2,2'- ou 2,4'-di-tert-octyldiphénylamine
iii) 2,4-di-tert-butyl-4'-tert-octyldiphénylamine et de 15 à 29 % en poids e) du composé
i) 4,4'-di-tert-octyldiphénylamine ou des composés
i) 4,4'-di-tert-octyldiphénylamine et
ii) 2,4-di-tert-octyl-4'-tert-butyldiphénylamine.

13. Utilisation d'au moins un composé de formule I selon la revendication 1 et d'au moins un composé de formules II, III, IV et/ou V selon la revendication 1 en tant qu'antioxydant dans des lubrifiants ou des fluides hydrauliques.

14. Procédé pour la stabilisation de lubrifiants et/ou de fluides hydrauliques contre la dégradation par oxydation ou thermique, caractérisé en ce qu'on ajoute aux lubrifiants ou aux fluides hydrauliques au moins un composé de formule I selon la revendication 1 et au moins un des composés de formules II, III, IV et/ou V selon la revendication 1.
